# EUROPÄISCHE PATENTSCHRIFT

(11) **EP 1 747 066 B1**
(45) Veröffentlichungstag und Bekanntmachung des Hinweises auf die Patenterteilung: **23.01.2008**
(21) Anmeldenummer: 05737675.8
(22) Anmeldetag: 28.04.2005
(51) Int. Cl.: B03D 1/008, B03D 1/01, C07D 215/26

(54) **SAMMLER FÜR SULFIDISCHE ERZE**
COLLECTOR FOR SULFIDIC ORES
COLLECTEUR POUR MINERAIS SULFURES

(30) Priorität: 10.05.2004 DE 102004022925
(43) Veröffentlichungstag der Anmeldung: 31.01.2007
(73) Patentinhaber: Clariant Produkte (Deutschland) GmbH, 65929 Frankfurt am Main (DE)
(72) Erfinder: HESSE, Heinrich, 65795 Hattersheim (DE); RAU, Tobias, 55130 Mainz (DE); BUCH, Wolfgang, 60529 Frankfurt am Main (DE); GOMEZ, Jaime, Santiago de Chile (CL); ARENDS, Miguel Angel, Santiago de Chile (CL); ERNSTORFER, Norbert, Santiago de Chile (CL)
(74) Vertreter: Mikulecky, Klaus
(86) Internationale Anmeldenummer: PCT/EP2005/004534
(87) Internationale Veröffentlichungsnummer: WO 2005/113152

(56) Entgegenhaltungen:
- US-A- 2 875 896
- US-A- 4 178 235

## Beschreibung

Die vorliegende Erfindung betrifft die Verwendung von Sammlern in der flotativen Aufbereitung von sulfidischen Erzen.

Bei der flotativen Gewinnung von sulfidischen Erzen, insbesondere von Kupfer- oder Molybdänerzen, werden kommerziell verschiedene Sammlertypen, wie Dithiophosphate, Xanthate, Xanthogenformiate und Thionocarbamate (Schubert: Aufbereitung fester mineralischer Rohstoffe, Band II, 1977, S. 296 ff) sowie deren Mischungen in Kombination mit Schäumern eingesetzt. Durch den Prozess der Flotation werden zum Beispiel Kupfer- und Molybdänsulfide von Gangmineralien getrennt.

Sammler bewirken eine Benetzung der Oberfläche des Wertminerals, welche zu einer Hydrophobierung der Mineralpartikel führt. Durch Eindüsung von Luft in die wässrige Flotationstrübe werden Luftblasen erzeugt, an welche die hydrophobierten Mineralpartikel anhaften und mit diesen zur Oberfläche der Flotationstrübe ausgetragen werden. Das aufgeschwommene Wertmineral, genannt Konzentrat, wird abgeschöpft, während Gangmineralien in der Trübe verbleiben.

Um die Schaumbildung zu modifizieren werden Schäumer zugesetzt. Zu den handelsüblichen Schäumern gehören zum Beispiel Alkohole, Polypropylenglykole sowie deren Ether und MIBC (Methylisobutylcarbinol).

US-4 699 711 offenbart ein Verfahren zur Flotation von Sulfidmineralien mit vorzugsweise kurzkettigen alkylsubstituierten Thionocarbamaten.

WO-02/38277 offenbart die Verwendung von Mischungen aus Thionocarbamaten und Mercaptobenzothiazolen als Sammler für die Flotation sulfidischer Erze, insbesondere Kupfererz, das mit Molybdän und Gold assoziiert ist.

US-2 875 896 offenbart ein Schaumflotationsverfahren, bei dem 8-Chinolinol und Heizöl als Sammler verwendet werden.

US-4 178 235 offenbart die Verwendung von 5-Hydroxychinolinol als alleinigem Sammler in der Schaumflotation.

GB-A-798 769 und US-A-4 178 235 beschreiben die Flotation von Niobmineralien mit 8-Chinolinol bzw. 5-Hydroxychinolin. GB-A-826 827 beschreibt zusätzlich zu 8-Chinolinol noch alkylsubstituierte 8-Chinolinolderivate für die Flotation von Niobmineralien.

8-Chinolinol hat eine hohe Affinität zu Metallionen und bildet mit diesen Komplexe, so genannte Oxinate. 8-Chinolinol wird daher auch als Fällungsreagenz für verschiedene Metallionen verwendet.

GB-A-887 469 beschreibt ein Verfahren, 8-Chinolinol nach Verwendung zurückzugewinnen.

Wenn pyrithaltige Erze bei pH Werten unter 10 mit handelsüblichen sulfidischen Sammlern wie Dialkyldithiophosphaten, Xanthaten, Dialkylxanthoformiaten oder Dialkylthionocarbamaten flotativ aufbereitet werden, werden Konzentrate mit relativ hohen Pyritkonzentrationen erhalten. Dabei gelten die Dialkylthionocarbamate im Vergleich zu Xanthaten und Dithiophosphaten schon als sehr selektiv gegenüber Pyrit.

Dieser hohe Pyritanteil wirkt sich bei der nachfolgenden Weiterverarbeitung des Konzentrates negativ aus. Zu einem wird die Effektivität des Reduktionsprozesses vermindert, und hohe Mengen an Schwefeloxiden entstehen, welche die Umwelt belasten oder deren Entsorgung hohe Kosten verursacht.

Um den Anteil an Pyrit im Konzentrat zu vermindern und den Wertmineralgehalt zu erhöhen, wird Kalk zur Flotationstrübe zugesetzt, welcher je nach Menge eine Erhöhung des pH Wertes der Flotationstrübe auf über 10 bewirkt. Die zugesetzten Kalkmengen variieren je nach Pyritgehalt zwischen null und mehreren kg pro Tonne Erzaufgabe. Der Kalk trägt somit wesentlich zu den Reagenzienkosten des Flotationsprozesses bei. Eine Reduzierung der Kalkmenge und Senkung des pH Wertes auf unter 10 würde also nicht nur zur Verminderung der Schwefeloxidemissionen in die Umwelt beitragen, sondern auch noch eine Einsparung der Reagenzienkosten mit sich bringen.

Aufgabe vorliegender Erfindung war es, einen verbesserten Sammlertyp für sulfidische Erze aufzufinden, der bessere Flotationsergebnisse als Sammler des Standes der Technik ergibt. Aufgabe der Erfindung ist es weiterhin, die erforderlichen Mengen von pH-Modifikatoren, insbesondere Kalk, welcher zur pH-Erhöhung und zum Drücken von Pyrit verwendet wird, zu reduzieren.

Überraschenderweise wurde gefunden, dass die Verwendung von 8-Hydroxychinolinolderivaten in Kombination mit konventionellen Sammlern bei der Flotation von sulfidischen Erzen eine deutliche Verbesserung der Flotationsergebnisse bewirkt. Insbesondere durch Kombination von 8-Chinolinol mit konventionellen Sammlern konnte eine deutliche Verbesserung bei der Flotation von pyrithaltigen Kupfererzen erreicht werden. Speziell in Kombination mit Thionocarbamaten wurde mit 8-Chinolinol eine deutliche Verbesserung bei der Flotation von Kupfererz festgestellt.

Gegenstand der Erfindung ist somit ein Flotationsreagenz für sulfidische Erze, enthaltend mindestens eine Verbindung der Formel (1) worin R², R³, R⁴, R⁵, R⁶ und R⁷ unabhängig voneinander Wasserstoff oder Gruppen enthaltend 1 bis 15 Kohlenstoffatome oder Gruppen enthaltend Sauerstoff oder Stickstoff sind, und mindestens eine weitere, als Sammler für sulfidische Erze dienende Verbindung, welche wenigstens ein Schwefelatom enthält, das direkt an ein Kohlenstoff- oder Phosphoratom gebunden ist, und wobei dieses Kohlenstoff- oder Phosphoratom an wenigstens ein weiteres Schwefelatom oder an ein Stickstoffatom oder an ein Sauerstoffatom direkt gebunden ist, wobei das Mischungsverhältnis der Verbindungen der Formel 1 zu den weiteren Sammlern 0,1:99,9 bis 20:80 beträgt.

Ein weiterer Gegenstand der Erfindung ist die Verwendung des erfindungsgemäßen Flotationsreagenzes zur Flotation sulfidischer Erze.

Ein weiterer Gegenstand der Erfindung ist ein Verfahren zur Flotation sulfidischer Erze, indem man das erfindungsgemäße Flotationsreagenz mit den sulfidischen Erzen in Kontakt bringt.

Ein weiterer Gegenstand der Erfindung ist die Verwendung von Verbindungen der Formel 1 als Zusatzstoff zu Sammlern für sulfidische Erze.

Mit dem erfindungsgemäßen Flotationsreagenz können bei der Flotation von Metallsulfiden im Vergleich zu Standardsammlern verbesserte Resultate bei Selektivität und Ausbeute erreicht werden. Die schon gegenüber Pyrit selektiven Eigenschaften der weiteren Sammler können durch Verwendung von Verbindungen der Formel (I) noch deutlich verbessert werden. Insbesondere können Erze, die einen hohen Pyritanteil aufweisen und üblicherweise bei einem pH über 10 flotiert werden, bereits bei pH-Werten von 7 bis 10, beispielsweise bei pH 8,5 bis 9,0 flotiert werden. Dabei ist der mitflotierte Pyritanteil im resultierenden Konzentrat deutlich geringer als mit derzeit erhältlichen Sammlern bei gleichem pH Wert bzw. der Wertmineralgehalt ist höher.

Bei den sulfidischen Erzen handelt es sich vorzugsweise um kupferhaltige Erze, die bis zu 90 Gew.-% pyritische Anteile aufweisen.

Flotiert werden können alle Metallsulfide und Metalle (außer Fe), wobei Cu, Mo, Pb, Zn, Co, Au, Ag, Pt und Ni besonders bevorzugt sind. Besonders gute Ergebnisse sind bei der Aufbereitung von Cu und Mo zu beobachten. Das erfindungsgemäße Flotationsreagenz ist in einem weiten pH Bereich anwendbar beispielsweise 2 bis 12, vorzugsweise 5 bis 12 und wird der wässrigen Trübe in einer Konzentration zwischen vorzugsweise 0,001 und 1,0 kg/Tonne Roherz zugesetzt.

Bei den Verbindungen der Formel (1) handelt es sich in einer bevorzugten Ausführungsform um solche, bei denen R², R³, R⁴, R⁵, R⁶ und R⁷ unabhängig voneinander H oder C₁- bis C₄-Alkyl, insbesondere alle H bedeuten.

Bei den weiteren Sammlern handelt es sich in bevorzugten Ausführungsformen um solche Verbindungen, die Struktureinheiten der Formeln in denen die freigelassenen Valenzen durch organische Reste oder Schwefelatome abgesättigt sind.

In besonders bevorzugten Ausführungsformen handelt es sich bei den weiteren Sammlern um Dithiophosphate der Formel (6) oder um Xanthate der Formel (7) oder um Xanthogenformiate der Formel (8) oder um Thionocarbamate der Formel 9 oder um Mercaptobenzthiazole der Formel 10 worin
R⁸ und R⁹ unabhängig voneinander für Kohlenwasserstoffreste mit 1 bis 10 Kohlenstoffatomen, insbesondere C₁- bis C₁₀-Alkyl, C₁- bis C₁₀-Alkenyl, C₁- bis C₅-Alkyl, C₁- bis C₅-Alkenyl, Phenyl, Benzyl oder Naphthyl, und
M⁺ für ein Kation, insbesondere ein Metallion oder ein Ammoniumion stehen.

Das Mischungsverhältnis der Verbindungen der Formel 1 zu den weiteren Sammlern, welche mit den Formeln 2 bis 10 dargestellt sind, beträgt vorzugsweise 0,1:99,9 bis 20:80, insbesondere 1:99 bis 10:90. In einer bevorzugten Ausführungsform enthält das erfindungsgemäße Flotationsreagenz zwischen 0,1 und 20 Gew.-% 8-Chinolinol.

Mit dem erfindungsgemäßen Flotationsreagenz wird gegenüber den Sammlern des Standes der Technik eine signifikante Verbesserung von Ausbringen und Selektivität erreicht. Die Beispiele 1 bis 6 zeigen deutlich, dass das Ausbringen an Kupfer und Molybdän höher ist als mit dem entsprechenden Standardreagenz.

Durch Verwendung des erfindungsgemäßen Reagenzes mit einem Thionocarbamat wurden bei pH Werten zwischen 8,5 und 10,5 Kupferkonzentrate mit 5 bis 9 % höheren Kupferkonzentrationen erhalten als mit einem üblichen Thionocarbamat. Auch das Kupferausbringen wurde zwischen 0,9 und 2,4 Prozentpunkte deutlich verbessert.

### Beispiele:

Die folgende Tabelle stellt die flotativen Ergebnisse des erfindungsgemäßen Sammlers im Vergleich zum Standardreagenz dar. Es sind Laborflotationsversuche an einem chilenischen Kupfererz durchgeführt worden. Als Standardreagenz (Vergleichsbeispiele 4 bis 6) wurde ein Ethylthio-, O-Isopropylthionocarbamat und einer Dosierung von 14 g/t Roherzaufgabe verwendet. Ein handelsüblicher Schäumer (MIBC) wurde mit einer Dosierung von 15 g/t Erzaufgabe zugesetzt. Die Erfindung ist in den Beispielen (Beispiele 1 bis 3) dargestellt. Sie entspricht dem 94,4 %igen Ethylthio-, O-isopropylthionocarbamat mit einem Zusatz von 5,6 % 8-Chinolinol. Die erhaltenen Werte für die Kupfergehalte sowie das Ausbringen sind Mittelwerte aus jeweils drei Einzelflotationen.

**Tabelle 1: Wirksamkeit der erfindungsgemäßen Sammler im Vergleich zum Stand der Technik**

| Beispiel | pH-Wert | Gehalt Cu, % | Ausbringen Cu, % |
|---|---|---|---|
| 1 | 8,5 | 10,8 | 93,4 |
| 2 | 9,5 | 11,1 | 92,8 |
| 3 | 10,5 | 11,2 | 92,2 |
| 4 (V) | 8,5 | 9,9 | 91,0 |
| 5 (V) | 9,5 | 10,3 | 91,6 |
| 6 (V) | 10,5 | 10,7 | 91,3 |

Die Ergebnisse zeigen ein durchgängig gesteigertes prozentuales Ausbringen sowie einen höheren Gehalt an Cu durch das erfindungsgemäße Flotationsreagenz.

## Patentansprüche

1. Flotationsreagenz für sulfidische Erze, enthaltend mindestens eine Verbindung der Formel (1) worin R², R³, R⁴, R⁵, R⁶ und R⁷ unabhängig voneinander Wasserstoff oder Gruppen enthaltend 1 bis 15 Kohlenstoffatome oder Gruppen enthaltend Sauerstoff oder Stickstoff sind, und mindestens eine weitere, als Sammler für sulfidische Erze dienende Verbindung, welche wenigstens ein Schwefelatom enthält, das direkt an ein Kohlenstoff- oder Phosphoratom gebunden ist, und wobei dieses Kohlenstoff- oder Phosphoratom an wenigstens ein weiteres Schwefelatom oder an ein Stickstoffatom oder an ein Sauerstoffatom direkt gebunden ist, wobei das Mischungsverhältnis der Verbindungen der Formel 1 zu den weiteren Sammlern 0,1:99,9 bis 20:80 beträgt.

2. Flotationsreagenz nach Anspruch 1, worin der weitere Sammler ausgewählt ist aus Verbindungen, die Struktureinheiten der Formeln enthalten, in denen die freigelassenen Valenzen durch organische Reste oder Schwefelatome abgesättigt sind.

3. Flotationsreagenz nach Anspruch 2, worin der weitere Sammler ausgewählt ist aus Dithiophosphaten der Formel 6 oder Xanthaten der Formel (7) oder Xanthogenformiaten der Formel 8 oder Thionocarbamaten der Formel 9 oder Mercaptobenzthiazolen der Formel 10 worin
R⁸ und R⁹ unabhängig voneinander für Kohlenwasserstoffreste mit 1 bis 10 Kohlenstoffatomen, insbesondere C₁- bis C₁₀-Alkyl, C₁- bis C₁₀-Alkenyl, C₁- bis C₅-Alkyl, C₁- bis C₅-Alkenyl, Phenyl, Benzyl oder Naphthyl, und M⁺ für ein Kation, insbesondere ein Metallion oder ein Ammoniumion steht,

4. Flotationsreagenz nach Anspruch 1, enthaltend 8-Chinolinol.

5. Verwendung des Flotationsreagenzes nach einem oder mehreren der Ansprüche 1 bis 4 in Mengen von 0,001 bis 1,0 kg pro Tonne Roherz zur Flotation sulfidischer Erze und Metalle.

6. Verwendung nach Anspruch 5, wobei das sulfidische Erz Kupfersulfid, Nickelsulfid, Zinksulfid, Bleisulfid oder Molybdänsulfid ist.

7. Verwendung des Flotationsreagenzes nach Anspruch 5 und/oder 6 bei der Flotation von sulfidischen Erzen, wobei das sulfidische Erz zwischen 0 und 90 % Pyrit enthält.

8. Verwendung des Flotationsreagenzes nach einem oder mehreren der Ansprüche 5 bis 7 zur Flotation von Kupfererzen.

9. Verwendung des Flotationsreagenzes nach einem oder mehreren der Ansprüche 5 bis 8 in einem pH-Bereich von 7 bis 10.

10. Verwendung von Verbindungen der Formel 1 worin R², R³, R⁴, R⁵, R⁶ und R⁷ unabhängig voneinander Wasserstoff oder Gruppen enthaltend 1 bis 15 Kohlenstoffatome oder Gruppen enthaltend Sauerstoff oder Stickstoff sind, als Zusatzstoff für Sammler für sulfidische Erze.

## Claims

1. A flotation reagent for sulfidic ores, which flotation reagent comprises a compound of the formula (1) where R², R³, R⁴, R⁵, R⁶ and R⁷, independently of one another are hydrogen or groups comprising 1 to 15 carbon atoms, or groups comprising oxygen or nitrogen, and at least one further compound acting as collector for sulfidic ores which comprises at least one sulfur atom which is directly bound to a carbon or phosphorus atom, and this carbon or phosphorus atom being directly bound to at least one further sulfur atom or a nitrogen atom or an oxygen atom, the mixing ratio of the compounds of the formula 1 to the further collectors being 0.1:99.9 to 20:80.

2. The flotation reagent as claimed in claim 1, wherein the further collector is selected from compounds which comprise structural units of the formulae where the free valencies are saturated by organic radicals or sulfur atoms.

3. The flotation reagent as claimed in claim 2, wherein the further collector is selected from dithiophosphates of the formula 6 or xanthates of the formula (7) or xanthogen formates of the formula 8 or thionocarbamates of the formula 9 or mercaptobenzothiazoles of the formula 10 where
R⁸ and R⁹ independently of one another are hydrocarbon radicals having 1 to 10 carbon atoms, in particular C₁- to C₁₀-alkyl, C₁- to C₁₀-alkenyl, C₁- to C₅-alkyl, C₁- to C₅-alkenyl, phenyl, benzyl or naphthyl, and
M⁺ is a cation, in particular a metal ion or an ammonium ion.

4. The flotation reagent as claimed in claim 1, comprising 8-quinolinol.

5. The use of the flotation reagent as claimed in one or more of claims 1 to 4 in amounts of 0.001 to 1.0 kg per tonne of crude ore for the flotation of sulfidic ores and metals.

6. The use as claimed in claim 5, the sulfidic ore being copper sulfide, nickel sulfide, zinc sulfide, lead sulfide or molybdenum sulfide.

7. The use of the flotation reagent as claimed in claim 5 and/or 6 in the flotation of sulfidic ores, the sulfidic ore comprising between 0 and 90% pyrite.

8. The use of the flotation reagent as claimed in one or more of claims 5 to 7 for the flotation of copper ores.

9. The use of the flotation reagent as claimed in one or more of claims 5 to 8 in a pH range of 7 to 10.

10. The use of compounds of the formula 1 where R², R³, R⁴, R⁵, R⁶ and R⁷ independently of one another are hydrogen or groups comprising 1 to 15 carbon atoms or groups comprising oxygen or nitrogen, as additive for collectors for sulfidic ores.

## Revendications

1. Réactif de flottation pour minerais sulfurés, contenant au moins un composé de formule (1) dans laquelle R² R³, R⁴, R⁵, R⁶ et R⁷ sont indépendamment les uns des autres un hydrogène ou des groupes contenant 1 à 15 atomes de carbone ou des groupes contenant de l'oxygène ou de l'azote, et au moins un autre composé, servant de collecteur pour les minerais sulfurés, qui contient au moins un atome de soufre, qui est lié directement à un atome de carbone ou de phosphore, et dans lequel cet atome de carbone ou de phosphore est lié directement à au moins un autre atome de soufre ou à un atome d'azote ou à atome d'oxygène, le rapport du mélange des composés de formule 1 aux autres collecteurs étant entre 0,1:99,9 et 20:80.

2. Réactif de flottation selon la revendication 1, dans lequel l'autre collecteur est choisi parmi les composés, qui contiennent des motifs de structure des formules dans lesquels les valences libres sont saturées par des radicaux organiques ou des atomes de soufre.

3. Réactif de flottation selon la revendication 2, dans lequel l'autre collecteur est choisi parmi les dithiophosphates de formule 6 ou les xanthates de formule 7 ou les xanthogénoformiates de formule 8 ou les thionocarbamates de formule 9 ou les mercaptobenzthiazoles de formule 10 formules dans lesquelles
R⁸ et R⁹ indépendamment l'un de l'autre représentent des radicaux hydrocarbonés avec 1 à 10 atomes de carbone, en particulier un alkyle en C₁ à C₁₀, alcényle en C₁ à C₁₀, alkyle en C₁ à C₅, alcényle en C₁ à C₅, phényle, benzyle ou naphtyle, et M⁺ représente un cation, en particulier un ion métallique ou un ion ammonium.

4. Réactif de flottation selon la revendication 1, contenant du 8-quinolinol.

5. Utilisation du réactif de flottation selon une ou plusieurs des revendications 1 à 4 en quantités de 0,001 à 1,0 kg par tonne de minerai brut pour la flottation de minerais sulfurés et de métaux.

6. Utilisation selon la revendication 5, dans laquelle le minerai sulfuré est le sulfure de cuivre, le sulfure de nickel, le sulfure de zinc, le sulfure de plomb ou le sulfure de molybdène.

7. Utilisation du réactif de flottation selon la revendication 5 et/ou 6 pour la flottation de minerais sulfurés, dans laquelle le minerai sulfuré contient entre 0 et 90 % de pyrite.

8. Utilisation du réactif de flottation selon une ou plusieurs des revendications 5 à 7 pour la flottation de minerais de cuivre.

9. Utilisation du réactif de flottation selon une ou plusieurs des revendications 5 à 8 dans une gamme de pH de 7 à 10.

10. Utilisation de composés de formule 1 dans laquelle R², R³, R⁴, R⁵, R⁶ et R⁷ sont indépendamment les uns des autres un hydrogène ou des groupes contenant 1 à 15 atomes de carbone ou des groupes contenant de l'oxygène ou de l'azote, comme additif pour un collecteur de minerais sulfurés.
